# EUROPÄISCHE PATENTSCHRIFT

(11) **EP 1 720 713 B1**
(45) Veröffentlichungstag und Bekanntmachung des Hinweises auf die Patenterteilung: **16.12.2009**
(21) Anmeldenummer: 05707715.8
(22) Anmeldetag: 04.03.2005
(51) Int. Cl.: B41M 5/40

(54) **VERFAHREN ZUR HERSTELLUNG EINES THERMOPAPIERS**
METHOD FOR PRODUCING A THERMAL PAPER
PROCEDE DE FABRICATION D'UN PAPIER THERMIQUE

(30) Priorität: 04.03.2004 DE 102004011230
(43) Veröffentlichungstag der Anmeldung: 15.11.2006
(73) Patentinhaber: Papierfabrik August Koehler AG, 77704 Oberkirch (DE)
(72) Erfinder: BOSCHERT, Michael, 77704 Oberkirch (DE); HORN, Michael, 77654 Offenburg (DE); PIETSCH, Günter, 30916 Isernhagen (DE); WEIL, Rolf, 77704 Oberkirch (DE)
(74) Vertreter: Hagemann, Heinrich
(86) Internationale Anmeldenummer: PCT/EP2005/002330
(87) Internationale Veröffentlichungsnummer: WO 2005/084958

(56) Entgegenhaltungen:
- WO-A-03/053711
- US-A1- 2002 066 404
- US-B1- 6 497 926

## Beschreibung

Die Erfindung betrifft ein Verfahren zur Herstellung eines Thermopapiers mit einem Trägersubstrat, einer Pigmentzwischenschicht, einer Thermoreaktionsschicht und gegebenenfalls einer oder mehreren weiteren Zwischenschichten und/oder Oberschichten, wobei die Pigmentzwischenschicht mit einer Pigmente, Bindemittel und gegebenenfalls weitere Auftragsadditive enthaltenden wässrigen und calciniertes Kaolin enthaltenden Auftragssuspension mittels des Curtain-Coating-Verfahrens ausgebildet wird.

Ein Verfahren der oben beschriebenen Art ergibt sich aus der DE 101 96 052 T1. Auch dieses Verfahren wendet das Curtain-Coating-Verfahren zur Ausbildung verschiedener Schichten an, insbesondere der angesprochenen Pigmentzwischenschicht. Die bekannte Lehre soll andere übliche Beschichtungsverfahren mit den damit verbundenen Nachteilen ersetzen. Bei diesen üblichen Verfahren handelt es sich um das Luftmesser-, das Rakel-, das Stab- und das Umkehrwalzen-Beschichtungsverfahren. Die hiermit hergestellten Erzeugnisse sollen Probleme aufwerfen, insbesondere soll die Qualität der. Überzugsschichten zu schlecht sein und die Oberschicht feine Löcher aufweisen. Die feinen Löcher führen zu einer unerwünschten Inhomogenität, was zu einer fehlerhaften Bildwiedergabe bei der Anwendung führt. Diese Verfahren lassen auch keine hohen Betriebsgeschwindigkeiten zu und zeigen demzufolge nicht die wünschenswerte Produktivität. Es wird in der DE 101 96 052 T1 als bekannt unterstellt, dass mit dem Curtain-Coating-Verfahren qualitativ hochwertige Überzugsschichten erhältlich sind. So wird es als wünschenswert herausgestellt, hier ein Verfahren mit hoher Geschwindigkeit zur Anwendung zu bringen. Der Gedanke der "hohen Geschwindigkeit" wird in der DE 101 69 052 T1 auch behandelt. Um allerdings die Nachteile des Standes der Technik zu beheben, ist ein kompliziertes Vorgehen erforderlich. So werden insgesamt mindestens drei Flüssigkeitsfilme on-line gleichzeitig aufgebracht, wobei dem mittleren Flüssigkeitsfilm eine besondere Bedeutung zukommt. Der mittlere Beschichtungsfilm dient dazu, die beiden weiteren außen liegenden Beschichtungsfilme zu isolieren, was durch eine Viskositätssteigerung der beiden äusseren Flüssigfilme erreicht wird. Was unter "hoher Geschwindigkeit" erreicht wird. Was unter "hoher Geschwindigkeit" eines Curtain-Verfahrens verstanden werden soll, ergibt sich auch aus der DE 101 96 052 T1. Es ist danach unzweifelhaft, dass stets eine Geschwindigkeit von maximal 200 m/min anwendbar ist. Es wird also ein komplexes und aufwendiges Verfahren beschrieben, das maximal eine Betriebsgeschwindigkeit bei dem angewandten Curtain-Coating-Verfahren von 200 m/min zulässt. Diese komplexe Verfahrensweise zur Ausbildung der besagten Schichten ist störanfällig und im Hinblick auf die Geschwindigkeit von 200 m/min unwirtschaftlich.

Ein ähnliches Verfahren ist aus der US 6,497,926 B1 bekannt.

Es ist wünschenswert, wenn einerseits die komplizierte Auftragsart nach dem bekannten Verfahren vermieden wird und andererseits mit einer deutlich höheren Betriebsgeschwindigkeit produziert werden könnte, um in technisch einfacher und betriebswirtschaftlich günstiger Weise ein Verfahrenserzeugnis zufriedenstellender Qualität herzustellen.

Entgegen den richtungsweisenden Angaben des Standes der Technik nach der DE 101 96 052 T1, nämlich komplexe Ausbildung der angesprochenen Schichten und Einhaltung einer Betriebsgeschwindigkeit des angewandten Curtain-Coating-Verfahrens von maximal 200 m/min, hat die vorliegende Erfindung eine besonders elegante Lösung gefunden, wobei die Betriebsgeschwindigkeit des Curtain-Coating-Verfahrens deutlich mehr als verdoppelt werden kann, sogar um das Sieben- und Mehrfache betragen kann.

Erfindungsgemäß wird die angesprochene Aufgabe demzufolge dadurch gelöst, dass die calciniertes Kaolin enthaltende wässrige Auftragssuspension eines Feststoffgehaltes von etwa 25 bis 75 Gew.-% mittels des Curtain-Coating-Verfahrens bei einer Betriebsgeschwindigkeit von mindestens etwa 500 m/min aufgetragen und getrocknet wird.

Der sich erfindungsgemäß einstellende technische und wirtschaftliche Erfolg, auf den nachfolgend noch näher eingegangen wird, ist deswegen besonders überraschend, weil man von dem calcinierten Kaolin weiß, dass dieses bei hohen Trägersubstrat-Geschwindigkeiten rheologische Probleme macht. Diese treten insbesondere bei den vorstehend beschriebenen Verfahren auf, bei denen die Auftragssuspension zunächst im Überschuss aufgebracht und anschließend auf das gewünschte Maß mechanisch reduziert wird. So wird beispielsweise die Aufstrichsmasse dilatant, ist demzufolge nicht wünschenswert zu streichen. Es treten Streichfehler, Aussetzer, Nebel beim Beschichten der Streichmasse, Trockenlaufen der Abstreichvorrichtung und dergleichen auf. Es war unter keinem Gesichtspunkt zu erwarten, dass hier unter Einsatz dieses besonderen calcinierten Kaolins als Hauptbestandteil der Pigmentzwischenschicht mit ungewöhnlich hoher Betriebsgeschwindigkeit beim Streichen mit dem Curtain-Coating-Verfahrens die gestellte Aufgabe so umfänglich und in überraschender Weise gelöst wird.

Die Erfinder des beanspruchten Verfahrens haben versucht, anhand vielfältiger, in der vorliegenden Technologie üblicher Pigmente, ein vorteilhaftes Produkt einfach und wirtschaftlich herzustellen. Es hat sich dabei also überraschender Weise gezeigt, dass das calcinierte Kaolin von besonderem Vorteil ist. So liefern beispielsweise die Pigmente Calciumcarbonat, Aluminiumoxide, Magnesiumcarbonat und dergleichen nicht die wünschenswerten Effekte, insbesondere keine ausreichende Farbintensität der auf der Zwischenschicht aufgebrachten Thermoschicht aufgrund eines schlechten Wärmeisolationsverhaltens dieser Pigmente beim Thermodruck. Das calcinierte Kaolin, das erfindungsgemäß herangezogen ist, erweist sich deswegen von besonderem Wert, weil dieses durch die Calcinierung eine vorteilhafte Blattstruktur aufweist, die günstige Mikro-Lufteinschlüsse zulässt, was zu einem verbesserten Wärmeisolationsverhalten beim Thermodruck führt. Die Wärmestrahlen werden gestaut und reflektiert, so dass die Wärmeenergie weitestgehend den Farbbildungsreaktionen in der Thermoreaktionsschicht zur Verfügung steht. Im Allgemeinen werden dann günstige Ergebnisse erzielt, wenn die mittlere Korngröße d₅₀ etwa 1,0 bis 3,0 µm beträgt (gemessen nach dem Laser-Beugungs-Messverfahren).

Bei der Durchführung des erfindungsgemäßen Verfahrens ist es zweckmäßig, dass die das calcinierte Kaolin enthaltende wässrige Auftragssuspension einen Feststoffgehalt von etwa 25 bis 75 Gew.-% aufweist, wobei ein Feststoffgehalt von etwa 35 bis 60 Gew.-% bevorzugt ist. Wird der obere Wert überschritten, dann stellt sich eine zu hohe Viskosität der Auftragssuspension ein, die eine vorteilhafte Verfahrensführung beeinträchtigt oder unmöglich macht. Ein Unterschreiten des Wertes von etwa 25 Gew.-% führt nicht zu der wünschenswerten Produktivität. Die das calcinierte Kaolin enthaltende Auftragssuspension wird insbesondere noch auf folgende vorteilhafte Rahmenbedingungen eingestellt: So sollte sie eine Viskosität von etwa 150 bis 1500 mPas (Brookfield, 100 U/min, 25 °C), insbesondere von etwa 250 bis 900 mPas, aufweisen, insbesondere auch im Hinblick auf die oben getroffenen Feststellungen zu den Rahmenbedingungen des Feststoffgehaltes der Auftragssuspension. Darüber hinaus ist es von Vorteil, wenn die Oberflächenspannung der Auftragssuspension zwischen etwa 23 und 60 mN/m, insbesondere zwischen etwa 27 und 40 mN/m (statische Ringmethode nach Du Noüy) eingestellt wird. Darüberhinaus ist es in Einzelfällen vorteilhaft, wenn der das calcinierte Kaolin enthaltenden wässrigen Auftragssuspension übliche Additive in Form von Verarbeitungshilfsmitteln einverleibt werden, insbesondere in Form von oberflächenaktiven Substanzen, von Retentionshilfsmitteln und/oder von Rheologiehilfsmitteln. Dabei wird im Allgemeinen und vorzugsweise unter den oberflächenaktiven Substanzen den Alkali-C₂-C₁₂-Dialkyl-sulfosuccinaten sowie unter den Retentionsmitteln den Carboxymethylcellulosen und den Polyacrylamiden unter den Rheologiehilfsmitteln den höhermolekularen, wasserlöslichen Stärkederivaten, Carboxymethlycellulosen, Natriumalginaten, Polyvinylalkoholen und Poly(meth)acrylaten der Vorzug gegeben.

Bezüglich der Teilchengröße des calcinierten Kaolins ist bei der Erfindung vorgesehen, dass die Teilchengröße zwischen 0,1 und 10 µm, insbesondere zwischen etwa 0,1 und 2 µm liegt. Wird der Wert von 10 µm überschritten, dann führt dies im Allgemeinen zu einer mangelnden Glätte bzw. zu einer unerwünscht rauhen Oberfläche. Darüber hinaus ist die Auflösung bei der Bildwiedergabe beeinträchtigt. Wird der Wert von etwa 0,1 µm unterschritten, dann stellt sich eine Beeinträchtigung der Bildwiedergabe, insbesondere der Farbintensität, ein.

Bei der Wahl des jeweiligen Trägersubstrats unterliegt die Erfindung keiner wesentlichen Beschränkung. Grundsätzlich können dabei die üblichen Trägersubstrate herangezogen werden. Dabei kann es sich beispielsweise um einen üblichen Papierträger, auf Zellulosefaserbasis, aber auch um einen synthetischen Papierträger handeln, dessen Fasern ganz oder teilweise aus Kunststofffasern besteht. Grundsätzlich kann es sich auch um eine Kunststofffolie handeln. Das Flächengewicht des Trägers unterliegt keiner wesentlichen Einschränkung. Es ist bei der Wahl üblicher Papierträger von Vorteil, dass deren Flächengewicht zwischen etwa 40 und 120 g/m² liegt. Bevorzugt ist ein Langfaseranteil bis zu etwa 40 Gew.-%, insbesondere zwischen etwa 5 und 40 Gew.-%, und ein Kurzfaseranteil zwischen etwa 60 und 95 Gew.-%, insbesondere zwischen etwa 60 und 80 Gew.-%. Der Langfaseranteil führt zu einer Begünstigung der Festigkeit des Trägerpapiers.

Die zur Ausbildung der Pigmentzwischenschicht herangezogene und die calciniertes Kaolin enthaltende wässrige Auftragssuspension enthält notwendigerweise ein Bindemittel. Bevorzugt ist es, wenn das Bindemittel in Form von wasserlöslichen Stärken, Stärkederivaten, Hydroxyethylzellulosen, Polyvinylalkoholen, modifizierten Polyvinylalkoholen, Natriumpolyacrylaten, Acrylamid-(Meth)acrylat-Copolymeren, Acrylamid-Acrylat-Methacrylat-Terpolymeren, Alkalisalzen von Styrol-maleinsäureanhydrid-Copolymeren und/oder Alkalisalzen von Ethylen-maleinsäureanhydrid-Copolymeren. Derartige Materialien führen zu einer Beschichtung, die wasserlöslich ist. Andererseits gibt es neben derartigen Materialien auch solche, die bei Ausbildung der Zwischenschichten zu einer wasserunlöslichen Struktur führen. Dabei handelt es sich beispielsweise um Latices wie Polyacrylatester, Poly-Styrol-Acrylatester-Copolymere, Styrol-Butadien-Copolymere, Polyurethane, Acrylat-Butadien-Copolymere, Polyvinylacetate und/oder Acrylnitril-Butadien-Copolymere, und dergleichen. Das Bindemittel dient in allen Fällen dazu, die angesprochene Zwischenschicht günstig mit dem Trägersubstrat zu verbinden, aber auch eine optimale Bindung zu der nachfolgenden Schicht sicherzustellen. Es liegt im fachmännischen Erwägen, hier im Einzelfall ein besonders geeignetes Bindemittel oder ein Bindemittelgemisch auszuwählen.

Das Auftragsgewicht der das calcinierte Kaolin enthaltenden Auftragssuspension ist beschränkt. Wird der erfindungsgemäße Maximalwert von 30 g/m² überschritten, dann ist das wirtschaftlich ungünstig, da keine relevante Verbesserung der angestrebten Effekte eintritt. Es ist besonders bevorzugt, wenn der Maximalwert bei etwa 25 g/m² liegt. Das optimierte Auftragsgewicht liegt zwischen etwa 2 und 15 g/m², bezogen auf Trockensubstanz, insbesondere zwischen etwa 4 und 8 g/m².

Es hat sich in verschiedenen Fällen gezeigt, dass, wenn dem calcinierten Kaolin in der wässrigen Auftragssuspension zur Ausbildung der Pigmentzwischenschicht vorzugsweise sogenannte "Verschnittpigmente" beigemischt werden, dies z.B. zur Kostenoptimierung, um bestimmte rheologische Eigenschaften günstig zu beeinflussen, wie beispielsweise das Fließverhalten der Auftragssuspension. Hierbei kann es sich beispielsweise handeln um anorganische wie auch organische Pigmente. Unter den anorganischen Pigmenten sind natürliches oder gefälltes Calciumcarbonat, Clays, Diathomeenerden, Aluminiumoxide, Kieselsäuren, Magnesiumsilikate, Magnesiumcarbonate und dergleichen bevorzugt. Unter den organischen Pigmenten haben sich insbesondere solche als vorteilhaft erwiesen, die Hohlkugeln darstellen. Die Wand dieser Hohlkugeln besteht vorzugsweise aus den Styrol-Acrylat-Copolymeren. Auch solche organischen Pigmente können in Frage kommen, die derartige Hohlräume nicht aufweisen, wie beispielsweise Harnstoff-Formaldehyd-Kondensate und dergleichen.

In Einzelfällen ist es vorteilhaft, wenn auf die erste Pigmentzwischenschicht unter Heranziehen einer calciniertes Kaolin enthaltenden Auftragssuspension eine oder mehrere weitere Pigmentzwischenschichten mittels des Curtain-Coating-Verfahrens ausgebildet werden, wobei die Reihenfolge der Zwischenschichten je nach verfolgtem Ziel gewechselt werden kann. Dabei kann so vorgegangen werden, dass unmittelbar nach Ausbildung der feuchten ersten Pigmentzwischenschicht eine oder mehrere weitere feuchte Pigmentzwischenschichten ausgebildet werden, wonach sich ein Gesamttrocknungsvorgang anschließt. Andererseits besteht die Möglichkeit, dass die zuerst ausgebildete Zwischenschicht getrocknet und darauf die nächsten Schichten ausgebildet und diese getrocknet werden. Vorzugsweise wird auch hier das Curtain-Coating-Verfahren, das hinsichtlich der Flüssigfilmausbildung bzw. des Flüssigfilmaustritts aus dem Curtain-Streichkopf diverse technologische Möglichkeiten anbietet, angewandt. Grundsätzlich ist es möglich, für die Ausbildung dieser weiteren Zwischenschichten auch andere geeignete Verfahren, wenn zweckmäßig, heranzuziehen.

Die oben angesprochen Schichten können on-line oder in einem separaten Streichvorgang off-line, dies auch gleichzeitig, hergestellt werden. Entsprechendes gilt für den Trocknungsvorgang. Das Gleiche gilt im Hinblick auf die Ausbildung der für das Thermopapier erforderlichen Thermoreaktionsschicht. So wird vorzugsweise das Curtain-Coating-Verfahren unter den geschilderten Bedingungen zur Ausbildung der Thermoreaktionsschicht herangezogen, wobei eine entsprechende wässrige Auftragssuspension unter Einbindung üblicher Additive herangezogen wird, die entweder den Auftrag als solchen oder die Eigenschaften des Endproduktes begünstigen. Neben den erforderlichen Farbbildnern sowie Farbentwicklern und Bindemitteln enthält diese wässrige Auftragssuspension fakultativ z.B. sensitivierende Schmelzhilfsmittel, weitere übliche Additive, wie insbesondere Gleitmittel, rheologe Hilfsmittel, optische Aufheller und/oder fluoreszierende Substanzen.

Dabei wird es bevorzugt, dass die Farbbildner in Form von 2-Anilino-3-methyl-6-diethylamino-fluoran, 2-Anilino-3-methyl-6-di-n-buthylamino-fluoran, 2- Anilino-3-methyl-6-(N-ethyl-,N-p-toluidino-amino)-fluoran, 2-Anilino-3-methyl-6-(N-methyl-, N-propyl-amino)-fluoran, und/oder 3.3-Bis-(4-dimethylaminophenyl)-6-dimethyl-amino-phthalid, die Farbentwickler in Form von Phenolderivaten wie 2.2-Bis-(4-hydroxyphenyl)-propan, Bis-(4-hydroxyphenyl)-sulfon, 4-Hydroxy-4'-iso-propoxy-diphenyl-sulfon, Bis-(3-allyl-4-hydroxy-phenyl)-sulfon, 2.2-Bis-(4-Hydroxyphenyl)-4-methyl-pentan, N-(Benzolsulfonyl)-N'-(3-p-toluolsulfonyl-oxyphenyl)-harnstoff, Zinksalze von Derivaten der Salicylsäure, die Bindemittel in Form von wasserlöslichen Stärken, Stärkederivaten, Hydroxyethylzellulosen, Carboxymethylzellulosen, Polyvinylalkoholen, Natriumpolyacrylaten, Natriumalginaten, Acrylamid-(Meth)acrylat-Copolymeren, Acrylamid-Acrylat-Methacrylat-Terpolymeren, Alkalisalze von Styrol-Maleinsäureanhydrid-Copolymeren, Alkalisalze von Ethylen-Maleinsäureanhydrid-Copolymeren und/oder Latices, wie Polyacrylate, Poly(meth)acrylsäureester, Styrol-Butadien-Copolymere, Polyurethane, Acrylat-Butadien-Copolymere, Polyvinylacetate und/oder Acrylnitril-butadien-Copolymere, die sensitivierenden Schmelzhilfsmittel in Form von z.B. folgenden Substanzen wie 2-Benzyloxy-naphthalin (BON), m-Terphenyl, p-Benzylbiphenyl (PBBP), Oxal-säure-dibenzylester, Oxalsäure-di-(p-methylbenzyl)-ester, 1.2-Bis-(phenoxy-methyl)-benzol, 4-(4-Tolyloxy)-biphenyl, Ethylenglykol-diphenylether, Ethylen-glykol-m-tolylether, 1.2-Bis-(3.4-dimethyl-phenyl)-ethan, die Gleitmittel in Form von Fettsäureamiden wie z. B. Stearinsäureamid, Fettsäurealkanolamiden wie z. B. Stearinsäuremethylolamid, Ethylen-bis-alkanoylamiden wie z. B. Ethylen-bis-stearoylamid, synthetische Wachse wie z. B. Paraffinwachse verschiedener Schmelzpunkte, Esterwachse unterschiedlicher Molekulargewichte, Ethylenwache, Propylenwachse unterschiedlicher Härten oder auch natürliche Wachse wie z. B. Carnaubawachs und/oder Fettsäure-Metallseifen wie z. B. Zinkstearat, Calciumstearat oder auch Behenatsalze, die Rheologiehilfsmittel in Form von wasserelöslichen Hydrokolloiden wie z.B. Stärken, Stärkederivate, Natriumalginate, Polyvinylalkohole, Carboxymethylzellulose, Poly(meth)acrylate, die optischen Aufheller in Form von Weißtönern z. B. aus den Substanzgruppen, Diaminostilben-disulfonsäure, Distyryl-biphenyle, Benzoxazolderivate, die fluoreszierenden Substanzen in Form von Tageslichtleuchtpigmenten unterschiedlicher Farbtöne oder fluoreszierenden Fasern, die Alterungsschutzmittel in Form von sterisch gehinderten Phenolen wie z. B. 1.1.3-Tris-(2-methyl-4-hydroxy-5-cyclohexyl-phenyl)-butan, 1.1.3-Tris-(2-methyl-4-hydroxy-5-tert.-butylphenyl)-butan, 1.1-Bis-(2-methyl-4-hydroxy-5-tert.-butyl-phenyl)-butan, 1.1'-Bis-(4-hydroxyphenyl)-cyclohexan vorliegen.

Auch die Berücksichtigung der optimalen Fallhöhe zur erfolgreichen Durchführung des erfindungsgemäßen Verfahrens führt zu dessen Begünstigung. So wird es bevorzugt, dass die Fallhöhe der Auftragssuspension zur Ausbildung der Thermoreaktionsschicht bei Durchführung des Curtain-Coating-Verfahrens auf etwa 5 bis 35 cm, insbesondere auf etwa 8 bis 20 cm, eingestellt wird. Die wässrige Auftragssuspension zur Ausbildung der Thermoreaktionsschicht hat vorzugsweise eine Oberflächenspannung zwischen etwa 25 bis 60 mN/m, insbesondere auf etwa 30 bis 40 mN/m (statistische Ringmethode nach Du Noüy).

Nachdem die getrocknete Thermoreaktionsschicht vorliegt, ist es zweckmäßig, sie anhand üblicher Glättmaßnahmen zu glätten. Dabei ist es zweckmäßig, wenn die Bekk-Glätte, gemessen nach DIN 53101, auf etwa 100 bis 1200 sec, insbesondere auf etwa 300 bis 700 s, eingestellt wird. Neben den oben angesprochenen Bestandteilen bzw. wesentlichen Bestandteilen, die die Auftragssuspension zur Ausbildung der Thermoreaktionsschicht enthält, kann diese noch weitere Pigmente, insbesondere Extenderpigmente, enthalten. Diese dienen zur Optimierung der Bildwiedergabe sowie zur Adsorptionsverbesserung der beim Thermodruck entstehenden Schmelze. Des Weiteren werden Eigenschaften wie Beschreibbarkeit, Bedruckbarkeit, Weiße und Glättbarkeit begünstigt.

Zu den besonders geeigneten Extenderpigmenten zählen anorganische Pigmente, wie insbesondere Clays, calcinierte Clays, Calciumcarbonate, Natriumaluminosilicate, Aluminiumoxide, Titandioxide, Kieselsäuren, Diatomeenerden, Magnesiumsilikate, sowohl synthetischer als auch natürlicher Herkunft. Diese haben vorzugsweise eine mittlere Teilchengröße von etwa 0,1 bis 10 µm, insbesondere von etwa 0,1 bis 2 µm. Ein Überschreiten des Wertes von 10 µm kann zu einer unerwünschten Steigerung der Rauhigkeit führen, während ein Unterschreiten des Wertes von 0,1 µm die Farbintensität bei der Bildwiedergabe beeinträchtigt.

Vom Prinzip her ist mit der Ausbildung der angesprochenen Thermoreaktionsschicht ein funktionsfähiges Thermopapier vorhandenen. Allerdings erfordern es regelmäßig praktische Zwecke, dass weitere Schichten on-line oder off-line als Schutzschicht und/oder als eine die Bedruckbarkeit begünstigende Schicht ausgebildet werden.

Das Verfahren gemäß der Erfindung ist besonders vorteilhaft, weil bei Anwendung des Curtain-Coating-Verfahrens das Herstellungsverfahren mit einer vergleichsweise hohen Geschwindigkeit von 500 m/min zu vorteilhaften betriebswirtschaftlichen und technischen Ergebnissen führt. Die Betriebswirtschaftlichkeit wird dadurch weitergehend verbessert, dass es überraschender Weise auch mit einer Geschwindigkeit von mehr als 750 m/min und insbesondere mit einer Geschwindigkeit von mindestens etwa 1000 m/min laufen kann. Mit besonderer Überraschung haben die Erfinder festgestellt, dass selbst eine Geschwindigkeit von mehr als 1500 m/min zu einem unbeeinträchtigt vorteilhaften Verfahrenserzeugnis führt, ohne dass irgendwelche Nachteile bei der Betriebsdurchführung feststellbar wären. Die angestrebten Ergebnisse werden erreicht, wenn die lichte Austrittsspaltbreite des Vorhangstreichkopfs beim Curtain-Coating-Verfahren auf etwa 0,1 bis 1 mm, insbesondere auf etwa 0,2 bis 0,6 mm, und/oder die Düsendurchsätze für die jeweilige Auftragssuspension auf etwa 0,3 bis 15,1 cm³/(cm Arbeitsbreite x s), insbesondere auf etwa 0,5 bis 5,0 cm³/(cm Arbeitsbreite x s), eingestellt werden, wobei der Vorhangstreichkopf mit einem Einfach- oder Mehrfachspalt betrieben wird.

Die Vorteile, die mit der vorliegenden Erfindung verbunden sind, lassen sich im Wesentlichen wie folgt zusammenfassen: Das Verfahren ist betriebswirtschaftlich von hohem Nutzen. Dies ist insbesondere auf die Möglichkeit der extrem hohen Verfahrensführung bis zu mehr als 1500 m/min möglich, ohne dass irgendwelche relevanten Beeinträchtigungen der anzustrebenden Eigenschaften des Verfahrenserzeugnisses auftreten. Darüber hinaus ist es erstmalig möglich, das besonders vorteilhafte calcinierte Kaolin in einer Zwischenschicht eines Thermopapiers bei hoher Betriebsgeschwindigkeit des Herstellungsverfahrens einzusetzen. Dies war nach bekannten Verfahren wegen rheologischer Probleme nicht möglich. Darüber hinaus kann das gesamte Verbundsystem unter Nutzung des mit Hochgeschwindigkeit betriebenen Verfahrens ausgebildet werden. Dies kann on-line wie auch off-line erfolgen, was eine gewisse Flexibilität bei der Verfahrensführung bedeutet. Es ist insbesondere überraschend, dass die Eigenschaften des Verfahrenserzeugnisses in hohem Maße zufriedenstellen. Dies gilt insbesondere für die Bildwiedergabe sowie die Bedruckbarkeit des Papiers als auch für die Wirtschaftlichkeit des Papierherstellungsprozesses.

Die Erfindung soll nachfolgend anhand von nicht beschränkenden Beispielen im Detail dargestellt werden:

### Beispiele

Der Auftrag einer Auftragssuspension zur Ausbildung der Pigmentzwischenschicht eines Thermopapiers erfolgte mittels des Curtain-Coating-Verfahrens. Die lichte Austrittsspaltweite des Vorhangstreichkopfes betrug 0,3 mm (einfacher Streichkopf). Der Vorhangstreichkopf wurde mit einem Düsendurchsatz für die Auftragssuspension von etwa 0,35 cm³/cm Arbeitsbreite x s) betrieben. Die Viskosität der wässrigen Auftragssuspension betrug 500 mPas (nach Brookfield, 100 U/min, 25 °C) eingestellt (in nicht entlüftetem Zustand). Die Oberflächenspannung der Auftragssuspension betrug 37 mN/m (statische Ringmethode). Das Streichwerk war in-line angeordnet. Der Auftrag der wässrigen Auftragssuspension erfolgte auf eine Papierbahn eines Flächengewichtes von 43 g/m². Die Fallhöhe der Auftragssuspension wurde auf 13 cm eingestellt. Das Curtain-Coating-Verfahren wurde bei einer Geschwindigkeit von 1200 m/min betrieben. Des Weiteren wurde die wässrige Auftragssuspension bzw. die Fadenlänge im Ford-Becher (Düse 4) auf einen Bereich von 92 cm eingestellt.

Nach dem Auftrag der wässrigen Auftragssuspersion erfolgte in üblicher Weise der Trocknungsvorgang des beschichteten Papierträgers.

Anhand der vorstehend gemachten Angaben wurde ein Thermopapier hergestellt, wobei die folgenden Rezepturen von wässrigen Auftragssuspensionen zur Ausbildung eines Verbundgebildes mit einer Pigmentzwischenschicht auf einem Trägersubstrat herangezogen wurden, wobei anschließend in üblicher Weise die weiteren Schichten, insbesondere die Thermoreaktionsschicht, ausgebildet wurden. Hierauf soll, da dadurch nicht der Kern der Erfindung berührt wird, nicht weiter eingegangen werden.

### Rezeptur 1:

Eine calciniertes Kaolin enthaltende wässrige Auftragssuspension, wurde anhand der vorstehend beschriebenen Verfahrensweise herangezogen, um ein Verbundgebilde aus Papierträger und Pigmentzwischenschicht herzustellen.
Hinweis: Alle obigen Angaben beziehen sich auf otro. Gew.-% (ofentrocken).

| **Rezeptur** | **Nassmasse 100%** | **OTRO** |
|---|---|---|
| | **Kg** | **kg** |
| Wasser | 27,8 | -- |
| Dow Latex (48,5%)*¹ | 21,0 | 10,18 |
| Hubertex (100%)*² | 34,4 | 34,40 |
| Na-carboxymethylcellulose (0,7 %)*³ | 16,0 | 0,11 |
| Blankophor P01 (26,4%)*⁴ | 0,5 | 0,13 |
| Succinat (0,05%)*⁵ | 0,3 | 0,0015 |
| Auftragsmasse | **100,0** | **44,8215** |

### Anmerkungen:

Diese Verbindungen bedeuten folgendes:
* ¹ Bindemittel vom Typ Styrol-butadien-Latex
* ² Calziniertes Kaolin
* ³ Carboxymethylcellulose, Rheologiehilfsmittel, 0,7 %ige wässrige Lösung, Brookfield-Viskosität (1 %): 3000 - 6000 mPas bei 25 °C, Sp. 4/ 30 U/min
* ⁴ Optischer Aufheller, Weißmittel
* ⁵ Oberflächenaktives Mittel

Die oben wiedergegebene Auftragsmasse ergibt einen Trockengehalt von ca. 44,8 Gew.-%. Weitere Angaben: pH-Wert 7,4 bis 7,8; Viskosität (nach Brookfield 100 U/min, Spindel 3, 20 °C) 400 mPas, Oberflächenspannung (bei 20 °C) 36 mN/m, Fadenlänge (im Ford-Becher mit Düse 4) 100 cm. Der Auftrag erfolgte mit 6,9 g/m² (otro) auf dem Papierträger.

### Rezeptur 2:

Die Zusammensetzung entsprach der Rezeptur 1. mit der Ausnahme, dass als cal-zinierter Clay Ansilex 93 anstelle von Hubertex eingesetzt wurde.

Die Auftragsmasse gemäß Rezeptur 2 ergab folgende Kennzahlen:
Trockengehalt von ca. 43,1 Gew.-%,
pH-Wert 6,9 -7,4;
Viskosität (nach Brookfield 100 U/min, Spindel 3, 20 °C) 450 mPas,
Oberflächenspannung (bei 20 °C) 36 mN/m,
Fadenlänge (im Ford-Becher mit Düse 4) 100 cm.

Der Auftrag erfolgte mit 7,0 g/m² (otro) auf dem Papierträger.

### Rezeptur 3:

Die Zusammensetzung der Rezeptur 3 entsprach der Rezeptur 2 mit der Ausnahme, daß das Ansilex 93-Pigment zu 20 Prozent durch ein organisches Hohlkugelpigment Ropaque ersetzt wurde.

Die Auftragsmasse gemäß Rezeptur 3 ergab folgende Kennzahlen:
Trockengehalt von ca. 35,5 Gew.-%,
pH-Wert 6,9 - 7,4 ;
Viskosität (nach Brookfield 100 U/min, Spindel 3, 20 °C) 300 mPas,
Oberflächenspannung (bei 20 °C) 34 mN/m,
Fadenlänge (im Ford-Becher mit Düse 4) 100 cm.

Der Auftrag erfolgte mit 6,3 g/m² (otro) auf dem Papierträger.

## Patentansprüche

1. Verfahren zur Herstellung eines Thermopapiers mit einem Trägersubstrat, einer Pigmentzwischenschicht, einer Thermoreaktionsschicht und gegebenenfalls einer oder mehreren weiteren Zwischenschichten und/oder Oberschichten, wobei die Pigmentzwischenschicht mit einer Pigmente, Bindemittel und gegebenenfalls weitere Auftragsadditive enthaltenden wässrigen und calciniertes Kaolin enthaltenden Auftragssuspension mittels des Curtain-Coating-Verfahrens ausgebildet wird, **dadurch gekennzeichnet, dass** die wässrige Auftragssuspension mit calciniertem Kaolin einer Teilchengröße von 0,1 bis 10 µm und einem Feststoffgehalt von 25 bis 75 Gew.-% mittels des Curtain-Coating-Verfahrens bei einer Betriebsgeschwindigkeit von mindestens 500 m/min aufgetragen wird, wobei das Auftragsgewicht der das calcinierte Kaolin enthaltenden wässrigen Auftragssuspension auf bis zu 30 g/m², bezogen auf Trockensubstanz, eingestellt wird, und auf die Pigmentzwischenschicht bzw. Pigmentzwischenschichten gleichzeitig online oder in einem separaten Streichvorgang offline die Thermoreaktionsschicht mittels des Curtain-Coating-Verfahrens oder mittels eines Walzenauftragsverfahrens oder mittels eines Rollrakelverfahrens oder mittels eines Luftbürstenverfahrens ausgebildet und getrocknet wird, wobei die lichte Austrittsspaltbreite des Vorhangstreichkopfs beim Curtain-Coating-Verfahren auf 0,1 bis 1 mm, insbesondere auf 0,2 bis 0,6 mm, und/oder die Düsendurchsätze für die jeweilige Auftragssuspension auf 0,3 bis 15,1 cm³/(cm Arbeitsbreite x s), insbesondere auf 0,5 bis 5,0 cm³/(cm Arbeitsbreite x s), eingestellt werden, wobei der Vorhangstreichkopf auf einen Einfach- oder Mehrfachspalt einstellbar ist.

2. Verfahren nach Anspruch 1, **dadurch gekennzeichnet, dass** der Feststoffgehalt der Auftragssuspension zwischen 35 und 60 Gew.-% liegt.

3. Verfahren nach Anspruch 1 oder 2, **dadurch gekennzeichnet, dass** die Fallhöhe der das calcinierte Kaolin enthaltenden wässrigen Auftragssuspension bei der Durchführung des Curtain-Coating-Verfahrens auf 5 bis 35 cm, insbesondere auf 8 bis 20 cm, eingestellt wird.

4. Verfahren nach einem der Ansprüche 1 bis 3, **dadurch gekennzeichnet, dass** die das calcinierte Kaolin enthaltende Auftragssuspension auf eine Viskosität von 150 bis 1500 mPas (Brookfield, 100 U/min, 25 °C), insbesondere von 250 bis 900 mPas, eingestellt wird.

5. Verfahren nach einem der Ansprüche 1 bis 4, **dadurch gekennzeichnet, dass** die Oberflächenspannung der das calcinierte Kaolin enthaltenden Auftragssuspension auf 23 bis 60 mN/m, insbesondere auf 27 bis 40 mN/m (statische Ringmethode nach Du Noüy), eingestellt wird.

6. Verfahren nach einem der Ansprüche 1 bis 5, **dadurch gekennzeichnet, dass** als Trägersubstrat ein übliches Trägerpapier, ein synthetisches Trägerpapier und/oder eine Kunststofffolie herangezogen wird, wobei der Papierträger insbesondere ein Flächengewicht von 40 bis 120 g/m² aufweist.

7. Verfahren nach Anspruch 6, **dadurch gekennzeichnet, dass** der Papierträger zur Dimensionsstabilisierung neben natürlichen Zellstoff-Fasern synthetische Fasern enthält, wobei der Langfaseranteil bis zu 40 Gew.-%, insbesondere 5 bis 40 Gew.-%, und der Kurzfaseranteil 60 bis 95 Gew.-%, insbesondere von 60 bis 80 Gew.-%, ausmacht.

8. Verfahren nach mindestens einem der vorhergehenden Ansprüche, **dadurch gekennzeichnet, dass** der das calcinierte Kaolin enthaltenden Auftragssuspension übliche Additive in Form von Verarbeitungshilfsmitteln, insbesondere in Form von oberflächenaktiven Substanzen, Retentionshilfsmitteln und/oder Rheologiehilfsmitteln einverleibt werden.

9. Verfahren nach Anspruch 8, **dadurch gekennzeichnet, dass** die oberflächenaktiven Substanzen in Form von C₂-C₁₂-Dialkylsulfosuccinat-Alkali-salzen oder Siloxanen, die Retentionshilfsmittel in Form von Carboxymethlycellulosen oder Polyacrylamiden und/oder die Rheologiehilfsmittel in Form von höhermolekularen, wasserlöslichen Stärkederivaten, Carboxymethylcellulosen, Natriumalginaten, Polyvinylalkoholen oder Poly(meth)acrylaten eingesetzt werden.

10. Verfahren nach mindestens einem der vorhergehenden Ansprüche, **dadurch gekennzeichnet, dass** das calcinierte Kaolin der wässrigen Auftragssuspension eine Teilchengröße von 0,1 bis 2 µm aufweist.

11. Verfahren nach mindestens einem der vorhergehenden Ansprüche, **dadurch gekennzeichnet, dass** die das calcinierte Kaolin enthaltende wässrige Auftragssuspension ein Bindemittel in Form von wasserlöslichen Stärken, Stärkederivaten, Hydroxyethylcellulosen, Polyvinylalkoholen, modifizierten Polyvinylalkoholen, Natriumpolyacrylaten, Acrylamid-(meth)acrylat-Copolymeren, Acrylamid-acrylat-methacrylat-Terpolymeren, Alkalisalze von Styrol-maleinsäureanhydrid-Copolymeren, Alkalisalze von Ethylen-maleinsäureanhydrid-Copolymeren und/oder Latices wie Polyacrylate, Styrol-butadien-Copolymere, Polyurethane, Acrylat-butadien-Copolymere, Polyvinylacetate und/oder Acrylnitril-butadien-Copolymere enthält.

12. Verfahren nach mindestens einem der vorhergehenden Ansprüche, **dadurch gekennzeichnet, dass** das Auftragsgewicht der das calcinierte Kaolin enthaltenden wässrigen Auftragssuspension auf bis zu 25 g/m², bezogen auf Trockensubstanz, eingestellt wird.

13. Verfahren nach Anspruch 12, **dadurch gekennzeichnet, dass** das Auftragsgewicht der das calcinierte Kaolin enthaltenden wässrigen Auftragssuspension auf 2 bis 20 g/m², bezogen auf Trockensubstanz, insbesondere auf 4 bis 8 g/m², eingestellt wird.

14. Verfahren nach mindestens einem der vorhergehenden Ansprüche, **dadurch gekennzeichnet, dass** auf der Pigmentzwischenschicht, gegebenenfalls nach dem Trocknen, eine oder mehrere weitere Pigmentzwischenschichten mittels des Curtain-Coating-Verfahrens ausgebildet werden.

15. Verfahren nach Anspruch 14, **dadurch gekennzeichnet, dass** der zur Ausbildung der Thermoreaktionsschicht herangezogenen wässrigen Auftragssuspension Farbentwickler, Farbbildner, sensitivierende Schmelzhilfsmittel, Alterungsschutzmittel, Bindemittel und übliche Additive wie insbesondere Gleitmittel, Rheologiehilfsmittel, optische Aufheller, und/oder fluoreszierende Substanzen einverleibt werden.

16. Verfahren nach einem der Ansprüche 14 bis 15 **dadurch gekennzeichnet, dass** die Fallhöhe der wässrigen Auftragssuspension zur Ausbildung der Thermoreaktionsschicht bei Durchführung des Curtain-Coating-Verfahrens auf 5 bis 35 cm, insbesondere auf 8 bis 20 cm, eingestellt wird.

17. Verfahren nach mindestens einem der Ansprüche 14 bis 16, **dadurch gekennzeichnet, dass** die Auftragssuspension zur Ausbildung der Thermoreaktionsschicht auf eine Viskosität von 150 bis 1500 mPas (Brookfield, 110 U/min, 25 °C), insbesondere von 250 bis 900 mPas, eingestellt wird.

18. Verfahren nach mindestens einem der Ansprüche 14 bis 17, **dadurch gekennzeichnet, dass** die Oberflächenspannung der Auftragssuspension zur Ausbildung der Thermoreaktionsschicht auf 23 bis 60 mN/m, insbesondere auf 30 bis 40 mN/m (statische Ringmethode nach Du Noüy), eingestellt wird.

19. Verfahren nach mindestens einem der Ansprüche 14 bis 18, **dadurch gekennzeichnet, dass** die getrocknete Thermoreaktionsschicht anhand einer üblichen Glättmaßnahme auf eine Bekk-Glätte, gemessen nach DIN 53101, von 100 bis 1200 s, insbesondere von 300 bis 700 s, eingestellt wird.

20. Verfahren nach mindestens einem der Ansprüche 14 bis 19, **dadurch gekennzeichnet, dass** die zur Ausbildung der Thermoreaktionsschicht herangezogene wässrige Auftragssuspension zusätzlich weitere Pigmente enthält.

21. Verfahren nach Anspruch 20, **dadurch gekennzeichnet, dass** die Pigmente anorganische Extenderpigmente, insbesondere Clays, Magnesiumcarbonate, Natriumaluminosilikate, Aluminiumoxide, Aluminiumsilikat, Kieselsäuren, Diathomeenerden, Magnesiumsilikate, Titandioxide, Calciumcarbonate sowohl synthetischer als auch natürlicher Herkunft, darstellen.

22. Verfahren nach Anspruch 21, **dadurch gekennzeichnet, dass** die Extenderpigmente eine mittlere Teilchengröße von 0,1 bis 10 µm, insbesondere von 0,1 bis 2 µm, aufweisen.

23. Verfahren nach mindestens einem der Ansprüche 14 bis 22, **dadurch gekennzeichnet, dass** auf die Thermoreaktionsschicht weitere Schichten online oder offline als Schutzschicht und/oder als die Bedruckbarkeit begünstigende Schicht ausgebildet werden.

24. Verfahren nach mindestens einem der vorhergehenden Ansprüche, **dadurch gekennzeichnet, dass** das Curtain-Coating-Verfahren mit einer Geschwindigkeit von mehr als 750 m/min betrieben wird.

25. Verfahren nach Anspruch 24, **dadurch gekennzeichnet, dass** das Curtain-Coating-Verfahren mit einer Geschwindigkeit von mindestens 1000 m/min, insbesondere von mindestens 1500 m/min, betrieben wird.

## Claims

1. A method for producing a thermal paper with a carrier substrate, an intermediate pigment layer, a thermal reaction layer and optionally one or more further intermediate layers and/or top layers, wherein the intermediate pigment layer is formed by means of the curtain coating method with an aqueous application suspension containing pigments, binding agents and optionally further application additives and containing calcined kaolin, **characterised in that** the aqueous application suspension with calcined kaolin with a particle size of 0.1 to 10 m and a solid matter content of 25 to 75 % by weight is applied by means of the curtain coating method at an operating speed of at least 500 m/min, wherein the application weight of the aqueous application suspension containing the calcined kaolin is adjusted to up to 30 g/m², based on dry substance, and simultaneously online, or offline in a separate coating method, the thermal reaction layer is formed and dried on the intermediate pigment layer or intermediate pigment layers by means of the curtain coating method or by means of a roller application method or by means of a roller spread coating method or by means of an air brush method, wherein the clear exit gap width of the curtain spreader head in the curtain coating method is adjusted to 0.1 to 1 mm, especially to 0.2 to 0.6 mm, and/or the nozzle throughputs for the respective application suspension are adjusted to 0.3 to 15.1 cm³/(cm working width x s), especially to 0.5 to 5.0 cm³/(cm working width x s), the curtain spreader head being adjustable to a single or multiple gap.

2. A method according to claim 1, **characterised in that** the solid matter content of the application suspension is between 35 and 60 % by weight.

3. A method according to claim 1 or 2, **characterised in that** the drop height of the aqueous suspension containing the calcined kaolin when carrying out the curtain coating method is adjusted to 5 to 35 cm, especially to 8 to 20 cm.

4. A method according to any one of claims 1 to 3, **characterised in that** the application suspension containing the calcined kaolin is adjusted to a viscosity of 150 to 1500 mPas (Brookfield, 100 rpm, 25 °C), especially of 250 to 900 mPas.

5. A method according to any one of claims 1 to 4, **characterised in that** the surface tension of the application suspension containing the calcined kaolin is adjusted to 23 to 60 mN/m, especially to 27 to 40 mN/m (static ring method according to Du Noüy).

6. A method according to any one of claims 1 to 5, **characterised in that** a conventional carrier paper, a synthetic carrier paper and/or a plastics material film is used as the carrier substrate, the paper carrier having, especially, a substance of 40 to 120 g/m².

7. A method according to claim 6, **characterised in that** the paper carrier, apart from natural cellulose fibres, contains synthetic fibres for dimensional stabilisation, the long fibre fraction being up to 40 % by weight, especially 5 to 40 % by weight and the short fibre fraction being 60 to 95 % by weight, especially from 60 to 80 % by weight.

8. A method according to at least any one of the preceding claims, **characterised in that** conventional additives in the form of processing auxiliaries, especially in the form of surface-active substances, retention auxiliaries and/or rheological auxiliaries are incorporated in the application suspension containing the calcined kaolin.

9. A method according to claim 8, **characterised in that** the surface-active substances are used in the form of C₂-C₁₂-dialkylsulfosuccinate-alkali salts or siloxanes, the retention auxiliaries are used in the form of carboxymethyl celluloses or polyacrylamides and/or the rheological auxiliaries are used in the form of higher molecular, water-soluble starch derivatives, carboxymethyl celluloses, sodium alginates, polyvinyl alcohols or poly(meth)acrylates.

10. A method according to at least any one of the preceding claims, **characterised in that** the calcined kaolin of the aqueous application suspension has a particle size of 0.1 to 2 m.

11. A method according to at least any one of the preceding claims, **characterised in that** the aqueous application suspension containing the calcined kaolin contains a binding agent in form of water-soluble starches, starch derivatives, hydroxyethyl celluloses, polyvinyl alcohols, modified polyvinyl alcohols, sodium polyacrylates, acrylamide (meth)acrylate copolymers, acrylamide acrylate methacrylate terpolymers, alkali salts of styrene maleic acid anhydride copolymers, alkali salts of ethylene maleic acid anhydride copolymers and/or latices such as polyacrylates, styrene butadiene copolymers, polyurethanes, acrylate butadiene copolymers, polyvinyl acetates and/or acrylonitrile butadiene copolymers.

12. A method according to at least any one of the preceding claims, **characterised in that** the application weight of the aqueous application suspension containing the calcined kaolin is adjusted to up to 25 g/m² based on dry substance.

13. A method according to claim 12, **characterised in that** the application weight of the aqueous application suspension containing the calcined kaolin is adjusted to 2 to 20 g/m² based on dry substance, in particular to 4 to 8 g/m².

14. A method according to at least any one of the preceding claims, **characterised in that** one or more further intermediate pigment layers is formed by means of the curtain coating method on the intermediate pigment layer, optionally after drying.

15. A method according to claim 14, **characterised in that** colour developers, colour formers, sensitising melt auxiliaries, anti-ageing agents, binding agents and conventional additives such as, especially, slip agents, rheological auxiliaries, optical brighteners and/or fluorescent substances are incorporated into the aqueous application suspension used to form the thermal reaction layer.

16. A method according to either of claims 14 or 15, **characterised in that** the drop height of the aqueous application suspension for the formation of the thermal reaction layer, when carrying out the curtain coating method, is adjusted to 5 to 35 cm, especially to 8 to 20 cm.

17. A method according to at least any one of claims 14 to 16, **characterised in that** the application suspension for the formation of the thermal reaction layer is adjusted to a viscosity of 1 50 to 1500 mPas (Brookfield, 110 rpm, 25 °C), especially of 250 to 900 mPas.

18. A method according to at least any one of claims 14 to 17, **characterised in that** the surface tension of the application suspension for the formation of the thermal reaction layer is adjusted to 23 to 60 mN/m, especially to 30 to 40 mN/m (static ring method according to Du Noüy).

19. A method according to at least any one of claims 14 to 18, **characterised in that** the dried thermal reaction layer is adjusted using a conventional smoothing measure to a Bekk smoothness, measured to DIN 53101, of 100 to 1200 s, especially of 300 to 700 s.

20. A method according to at least any one of claims 14 to 19, **characterised in that** the aqueous application suspension used to form the thermal reaction layer additionally contains further pigments.

21. A method according to claim 20, **characterised in that** the pigments are inorganic extender pigments, especially clays, magnesium carbonates, sodium aluminosilicates, aluminium oxides, aluminium silicate, silicas, diatomaceous earths, magnesium silicates, titanium dioxides, calcium carbonates of both synthetic and natural origin.

22. A method according to claim 21, **characterised in that** the extender pigments have a mean particle size of 0.1 to 10 m, especially of 0.1 to 2 m.

23. A method according to at least any one of claims 14 to 22, **characterised in that** further layers are formed online or offline as a protective layer and/or as the layer favouring printability on the thermal reaction layer.

24. A method according to at least any one of the preceding claims, **characterised in that** the curtain coating method is operated at a speed of more than 750 m/min.

25. A method according to claim 24, **characterised in that** the curtain coating method is operated at a speed of at least 1000 m/min, especially of at least 1500 m/min.

## Revendications

1. Procédé de fabrication d'un papier thermique comprenant un substrat support, une couche pigmentaire intermédiaire, une couche thermoréactive et, le cas échéant, une ou plusieurs autres couches intermédiaires et/ou couches supérieures, la couche pigmentaire intermédiaire étant réalisée au moyen du procédé d'enduction en rideau (curtain-coating) avec une suspension aqueuse d'enduction contenant du kaolin calciné, renfermant des pigments, des liants et, le cas échéant, d'autres additifs d'enduction, **caractérisé en ce que** la suspension aqueuse d'enduction contenant du kaolin calciné ayant une grandeur de particules de 0,1 à 10 µm et une teneur en matière solide de 25 à 75 % en poids, est appliquée au moyen du procédé d'enduction en rideau à une vitesse de régime d'au moins 500 m/min, le poids d'application de la suspension aqueuse d'enduction contenant le kaolin calciné étant réglé jusqu'à 30 g/m² par rapport à la substance sèche et la couche thermoréactive étant réalisée et séchée sur la ou les couches pigmentaires intermédiaires simultanément en ligne ou dans un processus de couchage séparé hors-ligne au moyen du procédé d'enduction en rideau ou d'un procédé d'enduction au rouleau ou d'un procédé à la racle tournante ou d'un procédé de couchage par lame d'air, la largeur intérieure de la fente de sortie de la tête de couchage en rideau dans le procédé d'enduction en rideau étant réglée à une valeur de 0,1 à 1 mm, en particulier de 0,2 à 0,6 mm et/ou les débits des buses pour la suspension d'enduction concernée étant réglés à des valeurs de 0,3 à 15,1 cm³/(cm de largeur de travail x s), en particulier de 0,5 à 5,0 cm³/(cm de largeur de travail x s), la tête de couchage en rideau étant réglable sur une fente unique ou multiple.

2. Procédé suivant la revendication 1, **caractérisé en ce que** la teneur en matière solide de la suspension d'enduction se situe entre 35 et 60 % en poids.

3. Procédé suivant la revendication 1 ou 2, **caractérisé en ce que** la hauteur de chute de la suspension aqueuse d'enduction contenant le kaolin calciné est réglée à une valeur de 5 à 35 cm, en particulier de 8 à 20 cm lors de la conduite du procédé d'enduction en rideau.

4. Procédé suivant l'une des revendications 1 à 3, **caractérisé en ce que** la suspension d'enduction contenant le kaolin calciné est réglée à une viscosité de 150 à 1500 mPas (Brookfield, 100 tr/min, 25°C), en particulier de 240 à 900 mPas.

5. Procédé suivant l'une des revendications 1 à 4, **caractérisé en ce que** la tension superficielle de la suspension d'enduction contenant le kaolin calciné est réglée à une valeur de 23 à 60 mN/m, en particulier de 27 à 40 mN/m (méthode statique à l'anneau selon du Noüy).

6. Procédé suivant l'une des revendications 1 à 5, **caractérisé en ce qu'**un papier support ordinaire, un papier support synthétique et/ou une feuille de matière plastique, le support en papier présentant en particulier un grammage de 40 à 120 g/m² est utilisé comme substrat support.

7. Procédé suivant la revendication 6, **caractérisé en ce que** le support de papier contient, pour la stabilisation dimensionnelle, des fibres synthétiques en plus de fibres cellulosiques naturelles, la proportion de fibres longues allant jusqu'à 40 % en poids, en particulier de 5 à 40 % en poids, et la proportion de fibres courtes allant de 60 à 95 % en poids, en particulier de 60 à 80 % en poids.

8. Procédé suivant l'une des revendications précédentes, **caractérisé en ce que** des additifs usuels sous forme d'auxiliaires de traitement, en particulier sous forme de substances tensio-actives, d'auxiliaires de rétention et/ou d'auxiliaires de rhéologie sont incorporés à la suspension d'enduction contenant le kaolin calciné.

9. Procédé suivant la revendication 8, **caractérisé en ce que** les substances tensio-actives sont utilisées sous forme de sels alcalins de di(alkyle en C₂ à C₁₂)sulfo-succinates ou de siloxanes, les auxiliaires de rétention sont utilisés sous forme de carboxyméthyl-celluloses ou de polyacrylamides et/ou les auxiliaires de rhéologie sont utilisés sous forme de dérivés hydrosolubles d'amidon de poids moléculaire élevé, de carboxyméthyl-celluloses, d'alginates de sodium, de polymères d'alcool vinylique ou de poly(méth)acrylates.

10. Procédé suivant au moins l'une des revendications précédentes, **caractérisé en ce que** le kaolin calciné de la suspension d'enduction présente une grandeur de particules de 0,1 à 2 µm.

11. Procédé suivant au moins l'une des revendications précédentes, **caractérisé en ce que** la suspension aqueuse d'enduction contenant le kaolin calciné contient un liant sous forme d'amidons hydrosolubles, de dérivés d'amidon, d'hydroxyéthylcelluloses, de polymères d'alcool vinylique, de polymères d'alcool vinylique modifiés, de polyacrylates de sodium, de copolymères acrylamide-(méth)acrylate, de terpolymères acrylamide-acrylate-méthacrylate, de sels alcalins de copolymères styrène-anhydride d'acide maléique, de sels alcalins de copolymères éthylène-anhydride d'acide maléique, et/ou de latex tels que polyacrylates, copolymères styrène-butadiène, polyuréthannes, copolymères acrylate-butadiène, poly(acétates de vinyle) et/ou copolymères acrylonitrile-butadiène.

12. Procédé suivant au moins l'une des revendications précédentes, **caractérisé en ce que** le poids appliqué de suspension aqueuse d'enduction contenant le kaolin calciné est ajusté à une valeur allant jusqu'à 25 g/m², par rapport à la substance sèche.

13. Procédé suivant la revendication 12, **caractérisé en ce que** le poids appliqué de suspension aqueuse d'enduction contenant le kaolin calciné est ajusté à une valeur de 2 à 20 g/m², par rapport à la substance sèche, en particulier de 4 à 8 g/m².

14. Procédé suivant au moins l'une des revendications précédentes, **caractérisé en ce qu'**une ou plusieurs autres couches pigmentaires intermédiaires sont réalisées au moyen du procédé d'enduction en rideau sur la couche pigmentaire intermédiaire, éventuellement après le séchage.

15. Procédé suivant la revendication 14, **caractérisé en ce que** des développateurs de couleur, des substances chromogènes, des auxiliaires de fusion sensibilisateurs, des agents anti-vieillissement, des liants et des additifs usuels tels que, notamment, des agents de glissement, des auxiliaires de rhéologie, des azurants optiques et/ou des substances fluorescentes sont incorporés à la suspension aqueuse utilisée pour la réalisation de la couche thermoréactive

16. Procédé suivant l'une des revendications 14 et 15, **caractérisé en ce que** la hauteur de chute de la suspension aqueuse d'enduction pour la réalisation de la couche thermoréactive dans la conduite du procédé d'enduction en rideau est réglée à une valeur de 5 à 35 cm, en particulier de 8 à 20 cm.

17. Procédé suivant au moins l'une des revendications 14 à 16, **caractérisé en ce que** la suspension d'enduction est réglée à une viscosité de 150 à 1500 mPas (Brookfield, 100 tr/min, 25°C), en particulier de 250 à 900 mPas pour la réalisation de la couche thermoréactive.

18. Procédé suivant au moins l'une des revendications 14 à 17, **caractérisé en ce que** la tension superficielle de la suspension d'enduction est réglée à une valeur de 23 à 60 mN/m, en particulier de 30 à 40 mN/m (méthode statique à l'anneau selon du Noüy) pour la réalisation de la couche thermoréactive.

19. Procédé suivant au moins l'une des revendications 14 à 18, **caractérisé en ce que** la couche thermoréactive séchée est ajustée à l'aide d'un moyen usuel de lissage à un lissé Bekk, mesuré selon la norme DIN 53101, de 100 à 1200 s, en particulier de 300 à 700 s.

20. Procédé suivant au moins l'une des revendications 14 à 19, **caractérisé en ce que** la suspension aqueuse d'enduction utilisée pour la réalisation de la couche thermoréactive contient en outre d'autres pigments.

21. Procédé suivant la revendication 20, **caractérisé en ce que** les pigments représentent des pigments inorganiques d'allongement, en particulier des argiles, des carbonates de magnésium, des aluminosilicates de sodium, des oxydes d'aluminium, du silicate d'aluminium, des silices, des terres de diatomées, des silicates de magnésium, des dioxydes de titane, des carbonates de calcium tant d'origine synthétique que d'origine naturelle.

22. Procédé suivant la revendication 21, **caractérisé en ce que** les pigments d'allongement ont une grandeur moyenne de particules de 0,1 à 10 µm, en particulier de 0,1 à 2 µm.

23. Procédé suivant au moins l'une des revendications 14 à 22, **caractérisé en ce que** d'autres couches sont réalisées en ligne ou hors-ligne sur la couche thermoréactive comme couche protectrice et/ou comme couche favorisant l'aptitude à l'impression.

24. Procédé suivant au moins l'une des revendications précédentes, **caractérisé en ce que** le procédé d'enduction en rideau est conduit à une vitesse de plus de 750 m/min.

25. Procédé suivant la revendication 24, **caractérisé en ce que** le procédé d'enduction en rideau est conduit à une vitesse d'au moins 1000 m/min, en particulier d'au moins 1500 m/min.
